# FASCICULE DE BREVET EUROPEEN

(11) **EP 0 329 577 B1**
(45) Date de publication et mention de la délivrance du brevet: **04.11.1992**
(21) Numéro de dépôt: 89420052.6
(22) Date de dépôt: 15.02.1989
(51) Int. Cl.: D06C 23/04

(54) **Procédé d'obtention de motifs par gaufrage sur des non-tissés aiguilletés**
Verfahren zum Herstellen von Mustern auf Nadelbehandelten nichtgewebten Stoffen durch Prägen
Method for making patterns on needled non-woven fabrics

(30) Priorité: 16.02.1988 FR 8802185
(43) Date de publication de la demande: 23.08.1989
(73) Titulaire: SOMMER, F-92022 Nanterre (FR)
(72) Inventeur: Marchal, André, F-08000 Charleville Mezieres (FR); Beaussier, Michel, F-59242 Cappelle en Pevele (FR)
(74) Mandataire: Bratel, Gérard

(56) Documents cités:
- EP-A- 0 136 368
- DE-A- 2 021 188
- FR-A- 1 495 270
- FR-A- 2 093 468
- FR-A- 2 353 669
- US-A- 3 997 946
- US-A- 4 101 358
- US-A- 4 614 632

## Description

La présente invention concerne un procédé d'obtention de motifs par gaufrage sur aiguilleté vertical à fibres thermoplastiques, le procédé consistant, de façon connue, à soumettre la face bouclée de l'aiguilleté à l'action d'un cylindre gaufreur dont la profondeur de gravure est inférieure à la hauteur des boucles de l'aiguilleté, le cylindre gaufreur étant porté à une température donnée et la contre-partie étant également chauffée. Un tel procédé est déjà décrit dans le document US-A-3 997 946.

On utilise, depuis de nombreuses années, pour la réalisation de revêtements de sol puis de revêtements muraux, des nappes non-tissées consolidées par aiguilletage traditionnel et auxquelles un aspect velours ou bouclé a été obtenu par l'action d'aiguilles spéciales telles que des aiguilles à fourche.

On a déjà cherché à modifier l'aspect de ce type d'aiguilleté dit aiguilleté vertical en faisant varier la pénétration des aiguilles de bouclage ; on peut ainsi obtenir des boucles de hauteur différente en fonction du dessin à obtenir.

Il est bien évident que ce type d'effet doit être prévu lors de la fabrication même de l'aiguilleté vertical.

La Demanderesse s'est donné pour but de mettre au point un procédé d'obtention d'effets spéciaux et notamment d'effets structurés ou "motifs" sur ce 'type d'aiguilleté vertical, procédé qu'il soit possible de mettre en oeuvre le plus tard possible dans la chaîne de fabrication afin notamment de permettre une différenciation de produit juste avant sa livraison aux revendeurs.

Les techniques de gaufrage semblaient être spécialement intéressantes dans ce but.

On sait que les procédés de gaufrage classiques consistent à faire passer le support ou la nappe auquel on désire communiquer des effets de structure entre un cylindre gravé selon le dessin que l'on désire obtenir et une contrepartie lisse. Dans le cas, de plus en plus fréquent, où le support comporte une proportion importante de fibres ou de fils thermoplastiques, le cylindre gravé est porté à une température proche du point de ramollissement de ces fibres ou fils et c'est l'action combinée de la chaleur et de la pression, jointe à la profondeur de la gravure, qui communiquent au support l'effet de structure permanent désiré.

Quand le support que l'on désire gaufrer est un article présentant des hauteurs de poil relativement importantes (environ 3 mm), comme c'est le cas des aiguilletés verticaux, il semble indispensable, pour arriver à des effets de structure intéressants et permanents, d'utiliser des cylindres gaufreurs dont la profondeur de gravure corresponde essentiellement à la hauteur des poils.

Or, la Demanderesse a pu déterminer que l'utilisation de cylindres gaufreurs de ce type présentait de nombreux inconvénients parmi lesquels on peut citer le prix de revient élevé à la gravure et surtout l'aspect "plastifié" qu'ils communiquent à l'aiguilleté vertical ; celui-ci perd pratiquement tout aspect textile, si recherché dans le domaine des revêtements muraux.

Le document US-A-3997946 précité suggère que la profondeur de gravure du cylindre gaufreur puisse être inférieure à la hauteur des poils, mais il ne fournit aucune précision sur la température à laquelle est porté le cylindre gaufreur.

En comparaison avec ce qui précède, la Demanderesse a déterminé, de façon surprenante, qu'il était possible d'obtenir des effets structurés très intéressants sur un aiguilleté vertical, sans nuire à son aspect et à son toucher, en jouant non seulement sur la profondeur de la gravure, mais aussi sur la température du cylindre de gaufrage et de sa contrepartie.

A cet effet, dans le procédé selon l'invention d'obtention de motifs par gaufrage sur des non-tissés aiguilletés, procédé du genre précisé en introduction, il est prévu que la température de chauffage du cylindre gaufreur est nettement inférieure à la température de ramollissement des fibres thermoplastiques de l'aiguilleté.

On peut ainsi obtenir toute une série d'effets structurés extrêmement intéressants sans pour autant altérer le toucher de l'aiguilleté et sans occasionner de plastification des fibres.

La présente invention sera mieux comprise et ses avantages ressortiront bien de la description qui suit d'un mode de réalisation du procédé selon l'invention, en référence au dessin schématique annexé dans lequel :
Figure 1 est une coupe schématique d'un aiguilleté vertical soumis au procédé selon l'invention ;
Figure 2 est un schéma de l'installation utilisée pour la mise en oeuvre du procédé.

Sur les figures, l'aiguilleté vertical est désigné de façon générale par 2, le cylindre gaufreur par 3 et la contre-partie par 4.

L'installation utilisée pour la mise en oeuvre du procédé selon l'invention et représentée de façon très schématique à la figure 2 comporte essentiellement un poste de stockage et de déroulage 6 de l'aiguilleté vertical 2, un poste de stockage et de déroulage 7 de la feuille de papier 8 prévue pour être appliquée par collage sur la face envers de l'aiguilleté 2, des moyens 9 permettant d'assurer la solidarisation de cette feuille 8 sur l'envers de l'aiguilleté 2 et un ensemble cylindre gaufreur 3- contre-partie 4 destiné à communiquer à l'aiguilleté vertical 2 l'effet de structure désiré, selon l'invention.

Le procédé d'obtention de motifs par gaufrage sur aiguilleté vertical selon l'invention va maintenant être décrit en détail, à titre d'exemple non limitatif.

On prépare, tout d'abord, une nappe de fibres de polypropylène fin denier (de 3 à 6 décitex) que l'on soumet, de façon classique et sur un appareillage non représenté au dessin, à des opérations successives de cardage, de consolidation par aiguilletage à plat et de bouclage par aiguilles spéciales. On obtient ainsi l'aiguilleté vertical 2 présentant des boucles ou poils 5a d'environ 3 mm de hauteur.

On fait ensuite passer cet aiguilleté 2 en continu sur une calandre lisse 9 qui assure le contre-collage sur la face envers 4 de l'aiguilleté 2 du papier support 8 provenant du rouleau 7. Un moyen d'application de colle (non représenté au dessin) est prévu avant l'arrivée à la calandre 9.

L'ensemble aiguilleté 2 - papier 8 est ensuite soumis à un processus de gaufrage à chaud par passage entre le cylindre gaufreur 3, agissant par sa gravure sur les poils 5a et la contre-partie 4.

La gravure du cylindre gaufreur 3 est choisie de telle sorte que sa profondeur soit dans tous les cas inférieure à la hauteur des poils 5a de l'aiguilleté vertical 2. Dans le cas présent, la profondeur de cette gravure est de 1 à 2 mm suivant l'effet que l'on désire obtenir.

Le cylindre gaufreur 3 est porté à une température se situant entre 120 et 140°C, température nettement inférieure à la température de ramollissement (170°C) des fibres de polypropylène ; la contre-partie 4 est portée à une température d'environ 160°C et l'action de gaufrage est exercée à une pression d'environ 40 bars.

Après passage dans le dispositif de gaufrage, l'aiguilleté vertical 2 présente l'aspect schématisé à la figure 1 où l'on voit bien que la partie des poils 5b soumise à l'action de gaufrage n'est pas complètement écrasée ; on conserve donc à l'article son aspect et son toucher textile sans observer de plastification comme ce pourrait être le cas si l'on atteignait la température de ramollissement de la fibre thermoplastique, ou si l'on travaillait avec des profondeurs de gravure telles que le poils 5a soit écrasés sur toute leur hauteur.

Il est bien évident qu'en jouant sur le dessin de gravure communiqué au cylindre gaufreur 3, on peut obtenir une gravure tout à fait intéressante de motifs ; de même des effets spéciaux peuvent être obtenus par teinture ou impression préalable de l'aiguilleté vertical 2.

## Revendications

1. Procédé d'obtention de motifs par gaufrage sur aiguilleté vertical à fibres thermoplastiques, consistant à soumettre la face bouclée de l'aiguilleté (2) à l'action d'un cylindre gaufreur (3) dont la profondeur de gravure est inférieure à la hauteur des boucles (5a) de l'aiguilleté (2), le cylindre gaufreur (3) étant porté à une température donnée et la contre-partie (4) étant également chauffée, caractérisé en ce que la température de chauffage du cylindre gaufreur (3) est nettement inférieure à la température de ramollissement des fibres thermoplastiques de l'aiguilleté (2).

2. Procédé selon la revendication 1, caractérisé en ce que les fibres thermoplastiques sont des fibres de polypropylène.

3. Procédé selon la revendication 1 et la revendication 2, caractérisé en ce que le cylindre gaufreur est porté à une température se situant entre 120° et 140° C et la contre-partie à une température d'environ 160°C, la pression de gaufrage étant d'environ 40 bars.

## Patentansprüche

1. Verfahren zur Herstellung von Mustern auf vertikalem Nadelfilz mit thermoplastischen Fasern durch Gaufrieren, bei dem die Schlingenseite des Nadelfilzes (2) der Einwirkung eines Gaufrierkalanders (3) ausgesetzt wird, dessen Graviertiefe kleiner ist als die Höhe der Schlingen (5a) des Nadelfilzes (2), und bei dem Gaufrierkalander (3) auf eine gegebene Temperatur gebracht und sein Gegenstück (4) ebenfalls aufgeheizt wird,
**dadurch gekennzeichnet,**
daß die Erwärmungstemperatur des Gaufrierkalanders (3) deutlich niedriger ist als die Erweichungstemperatur der thermoplastichen Fasern des Nadelfilzes (2).

2. Verfahren nach Anspruch 1, dadurch gekennzeichnet, daß die thermoplastischen Faserb Polypropylenfasern sind.

3. Verfahren nach Anspruch 1 und 2, dadurch gekennzeichnet, daß der Gaufrierkalander auf eine Temperatur im Bereich zwischen 120°C und 140°C und das Gegenstück auf eine Temperatur von etwa 160°C gebracht wird und daß der Gaufrierdruck etwa 40 Bar beträgt.

## Claims

1. A method of making patterns by embossing a vertically needled fabric of thermoplastic fibres, consisting of subjecting the looped face of the needled fabric (2) to the action of an embossing cylinder (3) of which the depth of embossing is less than the height of the loops (5a) of the needled fabric (2), the embossing cylinder (3) being raised to a given temperature and the counter-cylinder (4) being also heated, characterised in that the temperature of heating of the embossing cylinder (3) is substantially less than the softening temperature of the thermoplastic fibres of the needled fabric (2).

2. A method according to Claim 1, characterised in that the thermoplastic fibres are fibres of polypropylene.

3. A method according to Claim 1 and Claim 2, characterised in that the embossing cylinder is raised to a temperature between 120° and 140° C and the counter-cylinder to a temperature of about 160° C, the embossing pressure being about 40 bars.
